# NEUE EUROPÄISCHE PATENTSCHRIFT

(11) **EP 0 640 155 B2**
(45) Veröffentlichungstag und Bekanntmachung des Hinweises auf die Entscheidung über den Einspruch: **05.01.2000**
(45) Hinweis auf die Patenterteilung: 04.09.1996
(21) Anmeldenummer: 93909644.2
(22) Anmeldetag: 12.05.1993
(51) Int. Cl.: D03D 1/04

(54) **SACK AUS TEXTILEM MATERIAL, GEWEBEBAHN FÜR SÄCKE UND VERFAHREN ZUR HERSTELLUNG EINER GEWEBEBAHN**
TEXTILE BAG, TEXTILE WEB FOR BAGS AND PROCESS FOR PRODUCING A TEXTILE WEB
SAC EN MATERIAU TEXTILE, BANDE DE TISSU POUR SACS ET PROCEDE POUR LA FABRICATION D'UNE BANDE DE TISSU

(30) Priorität: 13.05.1992 HU 9201585; 30.10.1992 HU 9201585
(43) Veröffentlichungstag der Anmeldung: 01.03.1995
(73) Patentinhaber: SIVERI, Andras, A-1100 Wien (AT)
(72) Erfinder: SIVERI, Andras, A-1100 Wien (AT)
(74) Vertreter: Patentanwälte BARGER, PISO & PARTNER
(86) Internationale Anmeldenummer: AT9300079
(87) Internationale Veröffentlichungsnummer: WO9323594

(56) Entgegenhaltungen:
- EP-A- 0 363 490
- EP-A- 0 408 467
- AU-B- 14 574
- DE-A- 3 736 859
- DE-A- 4 126 709
- FR-A- 802 430
- US-A- 1 423 524

## Beschreibung

Die Erfindung betrifft einen Sack aus textilem Material, der aus einem Hohlgewebe gebildet ist, dessen zwei übereinanderliegende, Vorderseite und Rückseite des Sackes bildende Gewebelagen seitlich sowie bodenseitig jeweils durch ein Schaftgewebe miteinander verbunden sind, eine Gewebebahn für Säcke, die ein Doppelgewebe umfaßt, das in Richtung der Kettfäden am einen Rand ein die beiden Lagen des Doppelgewebes verbindendes, durchgehendes Schaftgewebe aufweist und das in Richtung der Schußfäden jeweils in der Sackbreite entsprechenden Abständen mit die beiden Lagen des Doppelgewebes verbindenden, Schnittleisten umfassenden Schaftgewebestreifen versehen ist, und ein Verfahren zur Herstellung einer Gewebebahn für Säcke auf einer herkömmlichen Webmaschine oder auf einem mit einer Schaftmaschine ausgestatteten Webautomaten in einem Produktionsgang.

Es wurden zur Lagerung und Beförderung von Obst und Gemüse und dgl. bis jetzt üblicherweise entweder Säcke mit lockerer Webart aus Kunststoffgrundmaterialien oder aus üblichen natürlichen Grundmaterialien in dichter Webart hergestellt.

Produktionsverfahren für Säcke, die aus Kunststoffgrundmaterialien, z.B. aus Kunststoffolien oder durch Verstrikken von Kunststoffäden auf Strickmaschinen, hergestellt werden, sind heute sehr häufig, aber mit Rücksicht darauf, daß das Verbinden der Ränder der einzelnen Säcke dabei auf thermischem Wege erfolgt, eignen sich solche Verfahren nicht für die Herstellung von Säcken aus natürlichen Textilmaterialien, z.B. aus 100% Baumwolle. Besonders aus Umweltschutzgründen wäre aber gerade die Produktion von Säcken aus natürlichen, verbrenn- und kompostierbaren Textilmaterialien sehr wünschenswert.

Ein Produktionsverfahren von Säcken aus textilem Material, das aus natürlichem Grundmaterial besteht, erfolgt in herkömmlicher Weise in drei Phasen:
1. Stricken des Materials für den Sackkörper auf speziellen Raschel-Strickmaschinen.
2. Zuschnitt (Konfektionierung) des Sackkörpers entsprechend den gewünschten Maßen aus dem gestrickten Material.
3. Zusammennähen der Säcke und Vernähen der Ränder.

Aus der EP 0 408 467 A1 ist auch ein Verfahren zur Herstellung von gewebten Säcken auf einer herkömmlichen Webmaschine mit einer Schaftsteuerung für die Kettfäden zur Erzielung einer Dreherbindung bekannt. Nach diesem Verfahren wird ein Doppelgwebe hergestellt, dessen zwei aus Drehergeweben bestehende, übereinanderliegende und voneinander getrennte Lagen durch Verschlingung ihrer jeweiligen Kett- und Schußfäden entlang einer Kante in Kettfadenrichtung und über die ganze Breite in festgelegten Abständen in Schußfadenrichtung miteinander verbunden sind. Hierbei wird eine zusammenhängende Bahn aufeinanderfolgender Säcke erhalten, die miteinander in Querrichtung sowie entlang einer Webkante verbunden sind, wobei die andere Webkante offen bleibt. Eine derartige Sackbahn eignet sich zum automatischen Befüllen der Säcke, wobei die Trennung der Säcke voneinander nach Befüllen und Verschließen derselben längs der Mitte des jeweiligen Querverbindungsbereiches erfolgt.

Aufgabe der Erfindung ist nun ebenfalls die Schaffung eines Sackes aus textilem Material sowie einer Gewebebahn in Form einer Rollenware für solche Säcke. Dabei sollen die Säcke bzw. die Gewebebahn auf einfache Weise und kostengünstig herstellbar sein, wobei die Säcke auch leicht handhabbar sein und sich zudem gut für eine maschinelle Befüllung eignen sollen.

Der Sack ist gemäß der Erfindung dadurch gekennzeichnet, daß die beiden Vorderseite und Rückseite des Sackes bildenden Gewebelagen oben jeweils mit aus einem Schaftgewebe bestehenden Randleisten versehen sind, wobei das seitlich angeordnete, die Vorderseite und Rückseite des Sackes verbindende Schaftgewebe sich vom bodenseitigen Schaftgewebe bis mindestens an die Randleisten erstreckt.

Der vorzugsweise aus natürlichem Textilmaterial auf einer herkömmlichen Webmaschine oder einem Webautomaten mit einer Schaftmaschine in einem Produktionsgang zu fertigende Sack hat eine gute Haltbarkeit und ein ansprechendes Aussehen, umsomehr als der Sackkörper selbst auch ganz leicht mit verschiedensten Mustern gewebt werden kann. Die Sackränder und Kanten fransen nicht aus und weisen überdies keine Nähte auf, die aufgehen können. Die gewebten Säcke bedürfen keiner Konfektionierung und die vom Webstuhl abgenommenen, fertigen Säcke können sofort zum Befüllen verwendet werden.

Der erfindungsgemäße Sack ist ferner dadurch gekennzeichnet, daß in seinen Randleisten Handgrifföffnungen angeordnet oder Verschlußbänder vorgesehen oder eingewebt sind.

Nach einem weiteren Merkmal der Erfindung ist der Sack dadurch gekennzeichnet, daß seine Vorder- und Rückseite aus einem Gewebe von lockerer Webart und das die beiden Gewebelagen seitlich und bodenseitig verbindende Schaftgewebe sowie das die oberen Randleisten bildende Schaftgebe von dichter Webart ist. Daraus ergibt sich nicht nur ein gefälliges Aussehen des Sackes, sondern der Sackkörper selbst ist dadurch auch ausreichend luftdurchlässig und die Ränder des Sackes sind stabil und nichtfransend.

Die Erfindung umfaßt auch eine Gewebebahn für Säcke, die dadurch gekennzeichnet ist, daß das Doppelgewebe der Gewebebahn am anderen Rand seine beiden Lagen jeweils begrenzende Randleisten aus Schaftgewebe aufweist und daß die die beiden Lagen des Doppelgewebes verbindenden Schnittleisten vom durchgehenden, am einen Rand angeordneten Shaltgewebe bis zumindest an die am anderen Rand vorgesehenen, die beiden Lagen des Doppelgewebes jeweils begrenzenden Randleisten reichen.

Eine solche Gewebebahn, insbesondere aus natürlichem textilem Material, wie beispielsweise Baumwolle, ist auf einem herkömmlichen Webstuhl oder einem Webautomaten mit Schaftmaschine als Rollenware, bestehend aus einer großen Anzahl von Säcken auch technologisch gesehen in sehr vorteilhafter Weise herstellbar. Abhängig vom Verwendungszweck kann die Gewebebahn sofort an den Schnittleisten in Stücke geschnitten werden, um so einzelne Säcke zu erhalten oder im Fall großindustriellen oder großbetrieblichen Einsatzes kann die als Rolle gelagerte Gewebebahn gleich einer automatischen Füllmaschine zur Befüllung der Säcke zugeführt werden. Nach dem Füllen eines Sackes wird dieser durch Vernähen der Randleisten bzw. Sacklaschen oder mittels in den Randleisten vorgesehener Verschlußbänder verschlossen und von der Gewebebahn an der Schnittleiste, z.B mittels mechanischer Rollenmesser abgetrennt

Eine Gewebebahn kann, vor allem von den Möglichkeiten eines Webstuhles abhängig, erfindungsgemäß zwei oder mehrere wie oben angegeben ausgebildete Gewebebahnen umfassen, in welchem Fall aber die eine zur jeweils benachbarten anderen spiegelbildlich angeordnet ist. Vorliegendenfalls bilden dann die in Kettfadenrichtung verlaufenden Schaftgewebestreifen gleichzeitig auch Schnittleisten.

Erfindungsgemäße Säcke nicht nur zur Lagerung und Beförderung von z. B. Obst und Gemüse einsetzbar, sondern auch für Dekorations- und Schmuckzwecke. Schließlich ist das erfindungsgemäße Produktionsverfahren hinsichtlich Material- und Energiebedarf günstiger als die herkömmlichen, mehrere Phasen umfassenden Herstellungsverfahren traditioneller Säcke.

Der Gegenstand der Erfindung ist anhand der beigeschlossenen Zeichnungen beispielsweise näher erläutert, wobei Fig 1 eine Patrone. Fig 2 eine Draufsicht auf einen Abschnitt einer erfindungsgemäßen Gewebebahn, Fig. 3 eine Vorderansicht eines teilweise aufgebrochenen erfindungsgemäßen Sackes, Fig 4 eine Schrägansicht auf einen Abschnitt einer erfindungsgemäßen, auseinandergezogenen Gewebebahn und Fig. 5 einen Schnitt entlang der Linie A - A durch die Gewebebahn gemäß Fig. 4 zeigen.

Die Herstellung von Säcken bzw einer Gewebebahn für Säcke erfolgt auf traditionellen Webmaschinen oder ist gemäß einer Weiterentwicklung auch auf modernen Webautomaten möglich, soferne der Webautomat mit einer Schaftmaschine ausgerüstet ist. Dabei kann die Steuerung der Webmaschine oder des mit einer Schaftmaschine ausgerüsteten Webautomaten sowohl mittels Lochkarten (Patronen) als auch mittels Computer (Mikroprozessor) erfolgen.

Vorzugsweise werden die Säcke speziell im Hinblick auf Umweltverträglichkeitsgründen aus natürlichen, umweltfreundlichen Grundmaterialien, wie Baumwolle, Jute, Hanf, Flachs oder Leinen, Sisal, Wolle und dgl. Naturfasern, bevorzugter Weise jedoch aus 100% Baumwolle, hergestellt, so daß die nicht mehr verwendbaren und wegzuwerfenden Säcke, problemlos verbrannt oder kompostiert werden können. Daher werden derartige Säcke auch "Biosäcke" genannt.

Die Herstellung des Sackes bzw. der Gewebebahn erfolgt auf Schaftmaschinen mit Lochkartensteuerung entsprechend der Patrone gemäß Fig. 1, wobei das Weben von die Säcke voneinander trennenden Schnittleisten mittels gesonderter Kartensteuerung erfolgt.

Zum Weben sind zehn Schäfte notwendig. Das Blattstechen erfolgt in Kammblättern von 140/10 cm mit vier Fäden. Die Hebung der Schäfte erfolgt aufgrund der Lochkartenlochung und die Wiederholung wird vom Maß des Sackes bestimmt.

Das Besondere daran ist, daß während der eine Rand des Doppelgewebes geschlossen ist, der andere Rand des Gewebes offen ist und in der Mitte sich das Hohlgewebe befindet. Die so gewebten Säcke bedürfen keiner weiteren Konfektionierung und sind gleich ihrem Verwendungszweck zuführbar.

Nachfolgend sind zur weiteren Erläuterung des erfindungsgemäßen Verfahrens drei Vorschriftsbeispiele A, B und C zur Produktionstechnologie angegeben:

### BEISPIEL A:

Sack dreiläufig, 50 cm 40 cm 33 cm
Type der Webmaschine: P-155

| | | | |
|---|---|---|---|
| Kettfaden: | 50 cm Lauf | 434 Fäden. | davon 2 x 32 Rand |
| | 40 cm Lauf | 360 Fäden, | davon 2 x 32 Rand |
| | 33 cm Lauf | 308 Fäden. | davon 2 x 32 Rand |
| insgesamt | | 1102 Fäden | |

| | |
|---|---|
| Schnürung | auf Schaftrahmen 4 + 2 lt. Patrone gemäß Fig. 1 |
| Blattanzahl | 70/10 cm Schienenblatt Grund 4 Fäden, 3 Zinken bleiben leer, dann wieder 4 Fäden Rand mit 4 Fäden |
| Bindung | entsprechend Patrone gemäß Fig. 1 |
| Einfädelungsbreite | 136,4 + 1,2 + 0,8 |
| Rohwarenbreite | 50 cm 40 cm 33 cm |
| Einstellung L/V | 70/140 |
| Kettfaden | 50 tex x 2 |
| Schußfaden | 29,5 tex x 2 |
| Benennung des Fadens N L/V | 13.3/12,1 |
| Benennung des Gewebes N L/V | 465/847 |
| Flächendichte | 159 g/m² |
| Verarbeitung | 4% |
| Schrumpfung | 5% |
| Abzugsscheibenabstand | 138 cm |
| Ballenlänge | 100 lfm eventuell gemäß erfolgter Anweisung |

### BEISPIEL B:

Sack dreiläufig, 50 cm 40 cm 33cm
Type der Webmaschine: P-155

| | | | |
|---|---|---|---|
| Kettfaden: | 50 cm lauf | 804 Fäden, | davon 2 x 32 Rand |
| | 40 cm Lauf | 656 Fäden, | davon 2 x 32 Rand |
| | 33 cm Lauf | 552 Fäden, | davon 2 x 32 Rand |
| insgesamt | | 2012 Fäden | |

| | |
|---|---|
| Schnürung: | auf Schaftrahmen 4 + 2 lt. Patrone gemäß Fig. 1 |
| Blattanzahl: | 70/10 cm Schienenblatt Grund 4 Fäden, 1 Zinken bleiben leer, dann wieder 4 Fäden Rand mit 4 Fäden |
| Bindung | entsprechend Patrone gemäß Fig. 1 |
| Einfädelungsbreite | 136,4 + 1,2 + 0,8 |
| Rohwarenbreite | 50 cm 40 cm 33 cm |
| Einstellung L/V | 140/140 |
| Kettfaden | 29,5 tex x 2 |
| Schußfaden | 29,5 tex x 2 |
| Benennung des Fadens N L/V | 12,1/12,1 |
| Benennung des Gewebes N L/V | 84/84 |
| Flächendichte | 171 g/m2 |
| Verarbeitung | 4% |
| Schrumpfung | 5% |
| Abzugsscheibenabstand | 138,1 cm |
| Ballenlänge | 100 lfm eventuell nach erfolgter Anweisung |
| Anschweif | 500 lfm |

### BEISPIEL C:

Sack 2 x 60 cm
Type der Webmaschine: Chinesisch-175

| | |
|---|---|
| Kettfäden gesamt | 1744 |
| hiervon Rand | 2 x 32 Fäden je Lauf |
| Schnürung | gemäß Patrone nach Fig. 1 |
| Blattstechen | Federblatt 140/10 cm, vier Fäden auf jeder vierten Blattlücke |
| Einfädelungsbreite | 2 x 60 cm zwischen den beiden Läufen bleiben zwei Kammblätter leer |
| Rohwarenbreite | 2 x 60 cm |
| Einstellung L/V | 140/120 |
| Kettfaden | 29,5 tex x 2 |
| Schußfaden | 19,5 tex x 2 |
| Verarbeitung (Schwund) | 1 % |
| Schrumpfung | 1 % |
| Fadenabfall | 3 % |
| Benennung des Fadens N L/V | 6,1/6,1 |
| Benennung des Gewebes N L/V | 420/360 |
| Flächendichte | 150 g/m² |
| Bindung | gemäß Patrone nach Fig. 1 |
| Abzugsscheibenabstand | 120 cm |

Die Fig. 2 und 4 zeigen einen Abschnitt einer Gewebebahn für Säcke, wobei quer zur Bahnlängsrichtung verlaufende, die Säcke voneinander trennende Schnittleisten 1 vorgesehen sind. An einem Rand der Gewebebahn sind durchgehende Sacklaschen bzw. Randleisten 2 angeordnet. Mit 3 ist der eigentliche Sackkörper bezeichnet und mit 4 ein Platz für Werbeaufschriften, an dessen Stelle aber auch eine Handgrifföffung vorgesehen sein kann. Die Randleisten 2 weisen im Bereich ihres Ansatzes an den Sackkörper 3 eine Stelle 5 für eine Vernähungsmöglichkeit eines gefüllten Sackes auf. Die Schnittleiste 1 befindet sich jeweils in der Mitte eines zusammengewebten Teiles 6 der beiden Lagen des Doppelgewebes, wobei der zusammengewebte Teil 6 jeweils durch Ränder 7 begrenzt ist. Am den Randleisten 2 gegenüberliegenden Rand der Gewebebahn ist ein durchgehender, die beiden Lagen der Bahn verbindender Gewebestreifen 8 angeordnet, wodurch die Säcke jeweils auch bodenseitig geschlossen sind.

Mit 9 ist die Höhlung des Sackes bezeichnet, der eine Vorderseite 10 und eine Hinterseite 11 aufweist (Fig. 3 und 5).

Die Produktion des Sackes bzw. der Gewebebahn für Säcke erfolgt auf einem Webstuhl zu den bereits beschriebenen Bedingungen und abhängig von der Schaftmaschine in jeder beliebigen Musterung. Der Ablauf des Produktionsverfahrens ist, wie oben angegeben, derart, daß die Maschine aufgrund der in drei Gruppen die nicht in der Schutzbereich der Erfindung fallen, erfolgenden Schafteinfädelung in der ersten Gruppe den Sackkörper 3 mit meist lockerer Webart im Rahmen des Webens eines Doppelgewebes webt. In der zweiten Grupppe webt die Maschine aufgrund der ihr über die Lochkartenlochung gegebenen Anweisungen entsprechend den gewünschten Sackmaßen die Vorderseite 10 und die Hinterseite 11 des Sackes, d.h. die beiden Gewebelagen des Doppelgewebes, im Produktionsablauf zusammen, wobei zwischen den Rändern 7 der so sich bildenden zusammengewebten Teile 6 mit dichter Webart jeweils die Schnittleiste 1 gebildet wird, die die einzelnen Säcke voneinander trennt. Aufgrund der dritten Gruppe der Schafteinfädelung erfolgt zugleich laufend im Zuge der Produktion das Zusammenweben der zwei Gewebelagen an einem Rand der Gewebebahn unter Bildung eines dicht gewebten Schaftgewebestreifens 8, der das Sackende verschließt. In dieser dritten Gruppe erfolgt auch die Ausbildung der Sacklaschen bzw. Randleisten 2 mit dichter Webart als Begrenzung jeder der zwei Doppelgewebelagen am anderen Rand der Gewebebahn. Im Bereich des Ansatzes an den Sackkörper 3 befinden sich in den Randleisten 2 bevorzugte Stellen 5, an welchen der Sack nach Befüllung zugenäht werden kann. Die Randleisten bieten auch einen Platz 4 für die Anbringung von Werbeausfschriften oder zur Anordnung von Handgrifföffnungen. Mittels dieses einheitlichen Produktionsverfahrens werden Säcke mit einer Sackhöhlung 9 erhalten. Zufolge des Produktionsablaufes wird mit der Webmaschine eine Gewebebahn als Rollenware bestehend aus einer großen Anzahl von Säcken erzeugt, wobei die Gewebebahn eine etwa der Sacktiefe entsprechende Breite, aber auch doppelte oder mehrfache Breite besitzen kann. Bei doppelter oder mehrfacher Breite sind etwa der Sacktiefe entsprechend breite Bahnen allerdings jeweils spiegelbildlich nebeneinander angeordnet, wobei sich dabei in der Längsrichtung der Gewebebahn verlaufende Schnittleisten (nicht dargestellt) in der Mitte aneinandergrenzender Schaftgewebestreifen 8 und/oder Sacklaschen bzw. Randstreifen 2 befinden. Eine doppelt oder mehrfach breite Gewebebahn wird vorzugsweise gleich, nachdem sie aus der Webmaschine kommt, entlang der längsverlaufenden Schnittleisten auseinandergeschnitten. Das Vorschriftsbeispiel C zur Produktionstechnologie betrifft die Herstellung einer doppelt breiten Gewebebahn, deren beide etwa der Sacktiefe entsprechend breiten Bahnen im Bereich des jeweils das verschlossene Sackende bildenden Schaftgewebestreifens 8 miteinander verbunden und an ihren beiden außen liegenden von den Sacklaschen bzw. den Randstreifen 2 gebildeten Längsrändern offen sind. Die aus der Webmaschine kommende Gewebebahn wird sogleich entlang der in der Mitte der miteinander verbundenen Schaftgewebestreifen 8 verlaufenden Schnittleiste mittels Rotiermesser auseinandergeschnitten.

Die im wesentlichen der Sacktiefe entsprechend breite Gewebebahn wird je nach Bedarf sofort bei den quer über die Bahn verlaufenden Schnittleisten 1 in Stücke geschnitten, um auf diese Weise gleich Einzelsäcke zur Verfügung zu haben, oder andernfalls zu Rollen aufgewickelt, in welcher Form dann auch die Lagerung erfolgen kann. Speziell bei großbetrieblichem oder großindustriellem Einsatz solcher Rollen eröffnet sich die Möglichkeit zur Füllung der Säcke mittels automatischer Füllmaschinen. Dabei wird jeweils nach Füllung eines Sackes dieser durch Vernähen der Sacklaschen bzw. Randstreifen 2 an der vorgesehenen Stelle 5 verschlossen und von der Gewebebahn an der Schnittleiste 1 mittels mechanischer Rotiermesser abgetrennt.

## Patentansprüche

1. Sack aus textilem Material, der aus einem Hohlgewebe gebildet ist, dessen zwei übereinanderliegende, Vorderseite (10) und Rückseite (11) des Sackes bildende Gewebelagen seitlich sowie bodenseitig jeweils durch ein Schaftgewebe (6;8) miteinander verbunden sind und oben jeweils mit aus einem Schaftgewebe bestehenden Randleisten (2) versehen sind, dadurch gekennzeichnet, daß das seitlich angeordnete, die Vorderseite (10) und Rückseite (11) des Sackes verbindende Schaftgewebe (6) sich vom bodenseitigen Schaftgewebe (8) bis an die Randleisten (2) erstreckt, sodaß die Randleisten (2) durchgehend, voneinander getrennt bleibend ausgebildet werden.

2. Sack nach Anspruch 1, dadurch gekennzeichnet, daß in den Randleisten (2) Handgrifföffnungen angeordnet sind.

3. Sack nach Anspruch 1, dadurch gekennzeichnet, daß in den Randleisten (2) Verschlußbänder angeordnet oder eingewebt sind.

4. Sack nach einem der Ansprüche 1 bis 3, dadurch gekennzeichnet, daß seine Vorderseite (10) und Rückseite (11) aus einem Gewebe von lockerer Webart und das die beiden Gewebelagen seitlich und bodenseitig verbindende Schaftgewebe (6; (8) sowie das die oberen Randleisten (2) bildende Schaftgewebe von dichter Webart ist.

5. Gewebebahn für Säcke nach einem der Ansprüche 1 bis 4, die ein Doppelgewebe umfaßt, das in Richtung der Kettfäden am einen Rand ein die beiden Lagen des Doppelgewebes verbindendes, durchgehendes Schaftgewebe (8) aufweist und das in Richtung der Schußfäden jeweils in der Sackbreite entsprechenden Abständen mit die beiden Lagen des Doppelgewebes verbindenden, Schnittleisten (1) umfassenden Schaftgewebestreifen (6) versehen ist, dadurch gekennzeichnet, daß das Doppelgewebe der Gewebebahn am anderen Rand seine beiden Lagen jeweils begrenzende Randleisten (2) aus Schaftgewebe aufweist und daß die die beiden Lagen des Doppelgewebes verbindenden Schnittleisten (1) vom durchgehenden, am einen Rand angeordneten Schaftgewebe (8) bis zumindest an die am anderen Rand vorgesehenen, die beiden Lagen des Doppelgewebes jeweils begrenzenden Randleisten (2) reichen.

6. Gewebebahn, dadurch gekennzeichnet, daß sie zwei oder mehrere Gewebebahnen nach Anspruch 5 umfaßt, von denen eine zur benachbarten anderen spiegelbildlich angeordnet ist.

7. Gewebebahn nach Anspruch 6, dadurch gekennzeichnet, daß sich in ihrer Längsrichtung verlaufende Schnittleisten in der Mitte aneinandergrenzender, in einem gewebter Schaftgewebestreifen (8) und/oder Randstreifen (2) befinden.

## Claims

1. Bag of textile material which is formed from a hollow textile, the two superimposed textile layers of which forming the front (10) and rear (11) of the bag are joined together at the sides and at the bottom of the bag by dobby fabric (6; 8) and at the top by edge strips (2) of dobby fabric, characterized in that the laterally arranged dobby fabric (6) connecting the front (10) and rear (11) of the bag extends from the bottom dobby fabric (8) up to the edge strips (2) so that the edge strips (2) are continous and separate from each other.

2. Bag according to Claim 1, characterized in that hand grip openings are arranged in the edge strips (2).

3. Bag according to Claim 1, characterized in that closure strips are arranged or woven into the edge strips (2).

4. Bag according to one of Claims 1 to 3, characterized in that its front side (10) and rear side (11) consist of a loose weave type textile and that the dobby fabric (6; 8) connecting both of the textile layers laterally and at the bottom as well as the dobby fabric forming the upper edge strip (2) is of closer weave type.

5. Textile web for bags according to one of Claims 1 to 4 which comprises a double fabric which in the direction of the warp threads at one edge has a dobby fabric (8) connecting together both layers of the double fabric and which is provided in the direction of the weft threads, in each case at distances corresponding to the bag width, with dobby fabric strips (7) connecting both layers of the double fabric together and comprising selvedges (1),
characterized in that the double fabric of the textile web at the other edge has in both layers edge strips (2) of dobby fabric bordering in each case both of its layers and that the selvedges (1) connecting both of the layers of the double fabric extend from the continuous dobby fabric (8) arranged at one edge at least up to the edge strip (2) bordering in each case both layers of the double fabric and provided at the other edge.

6. Textile web characterized in that it comprises two or more textile webs according to Claim 5 of which one is arranged in mirror image fashion to the neighbouring next one.

7. Textile web according to Claim 6, characterized in that selvedges running in its longitudinal direction are located in the centre of neighbouring dobby fabric strips (8) and/or edge strips (2) woven in one.

## Revendications

1. Sac en matière textile constitué par un tissu creux dont deux couches de tissu superposées qui forment le côte avant (10) et le côté arrière (11) du sac sont à chaque fois reliées entre elles par un tissu à armure (6; 8) tant latéralement que du côté du fond et sont chacune pourvues à leur partie supérieure de lisières (2) consituées par un tissu à armure, caractérisé par le fait que le tissu à armure (6) qui est disposé latéralement et qui relie le côté avant (10) et le côté arrière (11) du sac s'étend jusqu'aux lisières (2) de manière que les lisières (2) sont continues et séparées l'une de l'autre.

2. Sac selon la revendication 1, caractérisé par le fait que des ouvertures formant poignées sont disposées dans les lisières (2).

3. Sac selon la revendication 1, caractérisé par le fait que des bandes de fermeture sont disposées dans les lisières (2) ou unies par tissage à celles-ci.

4. Sac selon l'une des revendications 1 à 3, caracterisé par le fait que son côte avant (10) et son côté arrière (11) sont constituès par un tissu d'un type à tissage lâche, et que le tissu à armure (6; 8) qui relie les deux couches de tissu latéralement et du côte du fond, ainsi que le tissu à armure qui forme les lisières supérieures (2), sont constitués par un tissu d'un type à tissage dense.

5. Bande de tissu pour des sacs selon l'une des revendications 1 à 4, comprenant un tissu double qui présente sur un bord dans la direction des fils de chaine un tissu à armure continu (8) reliant les deux couches du tissu double, et qui est pourvu dans la direction des fils de trame, à des distances correspondant à chaque fois à la largeur des sacs, de bandes de tissu à armure (6) reliant les deux couches du tissu double et comprenant des bandes de découpage (1), caractérisée par le fait que le tissu double de la bande de tissu présente sur l'autre bord des lisières (2) en tissu à armure qui limitent à chaque fois ses deux couches, et par le fait que les bandes de découpage (1) reliant les deux couches du tissu double s'étendent depuis le tissu à armure continu (8) qui est disposé sur un bord jusqu'au moins à la lisière (2) qui est prévue sur l'autre bord et qui limite à chaque fois les deux couches du tissu double.

6. Bande de tissu, caractérisée par le fait qu'elle comprend deux ou plusieurs bandes de tissu selon la revendication 5 dont l'une est disposée symétriquement par rapport à l'autre qui en est voisine.

7. Bande de tissu selon la revendication 6, caractérisée par le fait que des bandes de découpage qui s'étendent dans sa direction longitudinale se trouvent au milieu de bandes de tissu à armure (8) et/ou de lisières (2) qui sont contiguës et tissées d'un seul tenant.
